# EUROPÄISCHE PATENTSCHRIFT

(11) **EP 0 274 666 B1**
(45) Veröffentlichungstag und Bekanntmachung des Hinweises auf die Patenterteilung: **25.03.1992**
(21) Anmeldenummer: 87118124.4
(22) Anmeldetag: 08.12.1987
(51) Int. Cl.: D21H 19/46, D21H 21/30

(54) **Weisstönerhaltige Papierstreichmassen**
Paper-coating compositions comprising whitening agents
Compositions de couchage pour papier comprenant des agents de blanchiment

(30) Priorität: 18.12.1986 DE 3643215
(43) Veröffentlichungstag der Anmeldung: 20.07.1988
(73) Patentinhaber: BAYER AG, 51368 Leverkusen (DE)
(72) Erfinder: Koll, Jochen, Dr., D-5068 Odenthal (DE); Müller, Friedhelm, Dr., D-5068 Odenthal (DE); Bieber, Werner, D-5653 Leichlingen (DE); König, Joachim, Dr., D-5068 Odenthal (DE); Eckstein, Udo, Dr., D-5000 Köln 80 (DE); Theidel, Hans, Dr., D-5090 Leverkusen 1 (DE)

(56) Entgegenhaltungen:
- DE-A- 2 403 207
- CHEMICAL ABSTRACTS, Band 98, Nr. 6, 7. Februar 1983, Seite 39, Zusammenfassung Nr. 35526b, Columbus, Ohio, US

## Beschreibung

Zur Herstellung gestrichener Papiere und Kartons werden in sehr großem Umfang wäßrige Streichmassen verwendet, welche neben den üblichen Weißpigmenten - vor allem China Clay und Calciumcarbonat - Kunststoff-Dispersionen als Bindemittel enthalten.

Zur optischen Aufhellung dieser Streichmassen werden in der Regel Weißtöner vom Typ der Alkalisalze von Bistriazonylaminostilben-disulfonsäuren eingesetzt. Diese Weißtöner bringen jedoch nur sehr unbefriedigende Aufhell-Effekte und eine sehr niedrige Vergrauungsgrenze (Weißtöner-Konzentration, bei welcher eine weitere Zugabe des Weißtöners keine Steigerung oder sogar einen Abfall des Weißgrades ergibt). Darüber hinaus besitzen die genannten Weißtönertypen in jenen Streichmassen eine sehr niedrige Lichtechtheit.

Es ist allgemein bekannt, die genannten Schwierigkeiten auf zweierlei Wegen teilweise zu lösen:
1. Durch Zusatz von geringen Anteilen an hydrophilen Cobindern zur Streichmasse, auf welche die Weißtöner aufziehen können. Solche Cobinder sind z.B.:
   Stärke, Kasein, Carboxymethylcellulose, Alginate, Polyvinylalkohol, Polyacrylate, Melamin- oder Harnstoff-Formaldehydharze (vgl. "Das Papier" 36 (1982), 66).
2. Verwendung von speziellen wasserlöslichen Weißtönern, welche hydrophile Carrier enthalten. Solche Carrier können z.B. Polyglykole sein (vgl. DE-A-35 02 038 und EP-A-43 790).

Beide Möglichkeiten können nur eine Teillösung darstellen, da dem Zusatz der genannten Produkte zu den Streichmassen deutliche Grenzen gesetzt sind:
Sie erhöhen die Wasser-Empfindlichkeit der gestrichenen Papiere, was bei bestimmten Druckverfahren und beim Gebrauch der gestrichenen Papiere zu Schwierigkeiten führt. Außerdem entstehen mit diesen Zusätzen zur Streichmasse häufig auf modernen schnell-laufenden Streichanlagen rheologische Probleme.

Die Herstellung von gestrichenen Papieren mit höherem und hohem Weißgrad ist daher in den meisten Fällen eine schwierige bzw. vielfach nicht befriedigend lösbare Aufgabe.

Es ist deshalb bereits vorgeschlagen worden (vgl. DE-A 3 112 435), wasserlösliche Weißtöner auf bestimmte Kunststoffe wie z.B. Harnstoff- oder Methylol-Harze aufziehen zu lassen und diese aufgehellten Kunststoffe als Dispersion der Papierstreichmasse zuzusetzen. Diese Vorschläge haben sich jedoch bisher wegen ihrer viel zu hohen Kosten oder wegen rheologischer Schwierigkeiten nicht durchsetzen können,

Es wurde nun gefunden, daß man Streichmassen für den Papierstrich ohne die genannten Nachteile aufhellen kann, wenn man ein in Wasser praktisch unlösliches niedermolekulares (d.h. keine polymeren Gruppen enthaltendes) Aufhellersalz der Formel (I)
einsetzt.

Die Eignung dieses Aufhellersalzes für den genannten Zweck muß als ausgesprochen überraschend angesehen werden, da bekannt ist, daß wasserlösliche Aufheller auf Basis der Bistriazonyl-aminostilben-disulfonsäuren, wenn sie mit üblichen poly-kationischen Produkten gemäß GB-A-721 238 und GB-A-1 058 918 ausgefällt werden, in Cobinderfreien Papierstreichmassen keinen oder nur einen sehr unbefriedigenden Effekt ergeben und die in JP-A-57 123 262 genannten Aufhellersalze einen wesentlich niedrigeren Weißheitsgrad (CIE) aufweisen.

Im Gegensatz dazu zeigt das erfindungsgemäße Aufhellersalz in fein verteiltem oder gelöstem Zusatz eine mehr oder weniger ausgeprägte Fluoreszenz, selbst wenn die kationische Komponente im Überschuß verwendet wird.

Bei der Herstellung der Verbindung der Formel I geht man zweckmäßigerweise so vor, daß man den optischen Aufheller gemäß der Formel (II)
als Sulfonsäure bzw. deren wasserlösliche Salze, insbesondere deren Alkalisalze, mit den niedermolekularen basischen Stickstoffverbindungen der Formel (III)
worin
- Y: ein farbloses, nichtfluoreszierendes Anion oder OH bedeutet,
umsetzt, wobei im Einzelfall auch ein 10 - 20%iger Unterschuß oder auch ein bis zu 50%iger Überschuß an (III) angewendet werden kann.

Die Umsetzung erfolgt in Wasser und/oder organischen Lösungsmitteln, wie Methanol, Ethanol, Propanol, Isopropanol, Butanol, Glykol, Glykolmethylether, Dimethylformamid, Dimethylacetamid, Dimethylsulfoxid, Sulfolan, Hexamethylphosphorsäuretriamid bei Temperaturen von 20°C bis zur Rückflußtemperatur des entsprechenden Lösungsmittels.

Das so erhaltene schwerlösliche Aufhellersalz kann direkt oder nach vorheriger Feinmahlung oder Flüssigformierung als Aufhellungsmittel eingesetzt werden.

Die erfindungsgemäßen Dispersionen können wie folgt hergestellt werden:
Die Preßkuchen und/oder Pulver werden nach Zugabe eines oberflächenaktiven Stoffes und gegebenenfalls Wasser unter starkem Rühren homogenisiert. Danach kann eine Erhöhung der Menge des oberflächenaktiven Stoffes, gegebenenfalls auf die gesamte, für die Stabilität der Dispersion benötigte Menge, erfolgen.

Die erhaltene Suspension wird dann vorzerkleinert und naßgemahlen.

Die Vorzerkleinerung kann über Stein- oder Zahnkolloidmühlen erfolgen.

Die anschließende Naßzerkleinerung kann in Kolloid-, Schwing-, Kegel- und Vibromühlen sowie in Dissolvern oder in Sub-Mikron-Dispersern erfolgen. Vorzugsweise werden jedoch kontinuierliche Rührwerksmühlen mit Mahlkörpern, vorzugsweise solche aus SiO₂ von 0,2 bis 5 mm Durchmesser verwendet.

Nach der Mahlbehandlung können gegebenenfalls noch weitere Mengen oberflächenaktiver Stoffe oder auch hydrotrope Substanzen wie z.B. Ethylenglykol oder Glycerin, Konservierungsmittel, Netzmittel, Entschäumer und/oder Wasser zugegeben werden, soweit dies nicht schon zu einem früheren Zeitpunkt z.B. vor der Mahlung erfolgte.

Eine weitere Möglichkeit, das erfindungsgemäße, in Wasser schwer- bzw. unlöslichen Aufhellungsmittel und seine Dispersionen herzustellen, stellt die Kombination des Reaktions- und Mahlvorgangs dar:
Dazu wird das Alkalisalz des Aufhellers gemäß Formel (II) zusammen mit der basischen Stickstoffverbindung der Formel (III) sowie Wasser und oberflächenaktive Stoffe nach Homogenisierung und Vorzerkleinerung naßzerkleinert, wobei die Einsatzmengen, wie weiter oben angegeben, varriert werden können.

Die vollständige Reaktion des Aufhellersalzes II mit der basischen Stickstoffverbindung III findet dabei im Mahlapparat, vorzugsweise in einer kontinuierlichen Rührwerksmühle mit SiO₂-Mahlkörpern statt.

Die nach den beiden Verfahren hergestellten, erfindungsgemäßen Dispersionen enthalten 1 bis 25 %, vorzugsweise 5 bis 20 % des erfindungsgemäßen, in Wasser schwer- bzw. unlöslichen Aufhellersalzes, 1 bis 50 %, vorzugsweise 5 bis 20 % oberflächenaktive Stoffe, 0 bis 15 % Konservierungsmittel und Wasser, wobei ein Teil des Wassers durch hydrotrope Substanzen ersetzt werden kann (% = Gewichtsprozent).

Als oberflächenaktive Stoffe kommen alle üblichen, kationischen und nichtionogenen oberflächenaktiven Stoffe in Betracht, wie sie beispielsweise in der DE-A 2 334 769, Seiten 8 bis 10 (entspricht GB-A 1 417 071) beschrieben sind.

Bevorzugt werden nichtionogene Tenside eingesetzt.

Die Papierstreichmassen, in welche die erfindungsgemäß zu verwendenden Aufhellersalze eingearbeitet werden, sind folgendermaßen aufgebaut: Kunststoff-Dispersionen auf Basis von Styrol-Butadien-, carboxylierten Styrol-Butadien- oder Polyvinylacetat-Copolymeren oder von Acrylsäureestern in Kombination mit Weißpigmenten, sowohl ohne als auch mit geringen Anteilen an hydrophilen Cobindern.

Die Einsatzmenge der Verbindung I richtet sich nach dem angestrebten Aufhelleffekt. Im allgemeinen genügt 0,01 bis 0,5 Gew.-% reiner Wirksubstanz (bezogen auf den Feststoff der aufzuhellenden Papierstreichmasse). Ein besonderer Vorteil ist, daß je nach Streichmassen-Zusammensetzung die erreichbare Vergrauungsgrenze (bis zu welche ein weiterer Aufheller-Zusatz noch zusätzliche Effekte bringt) außerordentlich hoch liegt.

### Beispiel 1

10 g des optischen Aufhellers der Formel
und 10 g Benzyl-n-dodecyldimethylammoniumchlorid werden in 100 ml Wasser 30 Min. am Rückfluß erhitzt. Danach wird bei ca, 60°C abfiltriert und mit 60°C warmen Wasser gewaschen. Nach Trocknen i. Vak. erhält man 14,5 g des quartären Ammoniumsalzes des optischen Aufhellers der obigen Formel vom Schmelzpunkt: 258-259°C, das in n-Butanol umkristallisiert werden kann, Die Substanz ist im Wasser unlöslich und läßt sich gemäß Beispielen 2 und 3 in eine wäßrige Dispersion überführen,

Die Dispersion, gemäß Beispiel 4 in eine Papierstreichmasse eingearbeitet, ergibt hervorragende Weißeffekte.

### Beispiel 2

200 g des nach Beispiel 1 hergestellten, in Wasser unlöslichen Aufhellersalzes werden zusammen mit 200 g Emulgator W und 600 g Wasser homogenisiert und mit einer Zahnkolloidmühle vorzerkleinert. Die Suspension wird dann bei Raumtemperatur mit 4 Durchgängen in einer Perlmühle naßzerkleinert. Die resultierende stabile Dispersion ist leicht in Papierstreichmassen einzuarbeiten und zeigt ausgezeichnete Weißeffekte, auch noch bei hohen Zusatzmengen (vgl. Beispiel 4).

### Beispiel 3

160 g des optischen Aufhellers der Formel 1 aus Beispiel 1 werden mit 128 g Benzyl-dodecyl-dimethyl-ammoniumchlorid (= 110 % der stöchiometrischen Menge), 16 g Emulgator W und 520 g Wasser unter Rühren homogenisiert und mit einer Zahnkolloidmühle vorzerkleinert. Die Suspension wird bei Raumtemperatur mit 4 Durchgängen in einer Perlmühle naßzerkleinert und zeigt nach der Einarbeitung in Papierstreichmassen hervorragende Weißeffekte.

### Beispiel 4

Durch Zusammenrühren von
- 31 Gew.-Teilen: China Clay SPS,
- 13 Gew.-Teilen: Calciumcarbonat,
- 26 Gew.-Teilen: einer 50 %igen Dispersion aus einem Butadien-Styrol-Copolymeren,
- 30 Gew.-Teilen: Wasser,
wird eine Papier-Streichmasse hergestellt, deren pH-Wert mit Natronlauge auf 8,5 eingestellt wird.

Auf 1 kg dieser Streichmasse werden
5 bzw. 10 bzw. 30 bzw. 50 g
der nach Beispielen 2 und 3 hergestellten Aufheller-Dispersionen zugesetzt und eingerührt.

Nach dem Aufstreichen der aufgehellten Streichmasse auf Papier mit Hilfe eines Handrakels oder einer Versuchsstreichanlage und nach Trocknen bei 20-130°C erhält man gestrichene Papiere, welche je nach Aufheller-Zusatz einen deutlichen bis hervorragenden Aufhellungseffekt zeigen. Auch bei höheren Aufheller-Zusätzen als 50 g/kg Streichmasse ist meistens noch eine Steigerung des Weißgrades erzielbar.

## Patentansprüche

1. Wäßrige Papierstreichmassen auf der Basis von Kunststoffdispersionen, enthaltend ein Aufhellersalz der Formel (I)

2. Verfahren zur Herstellung von Streichmassen gemäß Anspruch 1, dadurch gekennzeichnet, daß man einen optischen Aufheller der Formel (II) bzw. dessen wasserlösliche Salze mit einer basischen Stickstoffverbindung der Formel (III) worin Y ein farbloses, nicht fluoreszierendes, wasserlöslichmachendes Anion oder OH bedeutet, umsetzt, das dabei anfallende, in Wasser praktisch unlösliche Aufhellersalz isoliert und in eine Streichmasse einarbeitet.

3. Verfahren nach Anspruch 2, dadurch gekennzeichnet, daß man das schwerlösliche Aufhellersalz in Gegenwart von oberflächenaktiven Stoffen einer Naßzerkleinerung unterwirft.

4. Verfahren nach Anspruch 2, dadurch gekennzeichnet, daß man den optischen Aufheller zusammen mit der basischen Stickstoffverbindung und den oberflächenaktiven Stoffen einer Naßzerkleinerung unterwirft.

## Claims

1. Aqueous paper-coating slips based on polymer dispersions, containing a fluorescent brightener salt of the formula (I)

2. Process for the preparation of coating slips according to Claim 1, characterised in that a fluorescent brightener of the formula (II) or water-soluble salts thereof, are reacted with a basic nitrogen compound of the formula (III) in which y denotes a colourless, non-fluorescing, water-solubilising anion or OH, and the virtually water-insoluble fluorescent brightener salt produced in this reaction is isolated and incorporated into a coating slip.

3. Process according to Claim 2, characterised in that the sparingly soluble fluorescent brightener salt is subjected to wet-comminution in the presence of surfactants.

4. Process according to Claim 2, characterised in that the fluorescent brightener is subjected to wet-comminution together with the basic nitrogen compound and the surfactants.

## Revendications

1. Compositions aqueuses de couchage du papier à base de dispersions de matières plastiques contenant un sel d'agent de blanchiment de formule (I)

2. Procédé de préparation de compositions de couhage selon la revendication 1, caractérisé en ce que l'on fait réagir un agent de blanchiment optique de formule (II) ou un de ses sels solubles dans l'eau avec un composé azoté basique de formule (III) dans laquelle y représente un anion hydrosolubilisant incolore non fluorescent ou OH, on isole le sel d'agent de blanchiment pratique-insoluble dans l'eau précipité et on l'incorpore dans une composition de couchage.

3. Procédé selon la revendication 2, caractérisé en ce que l'on soumet le sel d'agent de blanchiment peu soluble à un broyage à l'état humide en présence de substances tensioactives.

4. Procédé selon la revendication 2, caractérisé en ce que l'on soumet l'agent de blanchiment optique à un broyage à l'état humide avec le composé azoté basique et les substances tensioactives.
